# EUROPÄISCHE PATENTANMELDUNG

(11) **EP 0 113 651 A1**
(43) Veröffentlichungstag der Anmeldung: **18.07.1984**
(21) Anmeldenummer: 83890003.3
(22) Anmeldetag: 10.01.1983
(51) Int. Cl.: B21C 37/04, B21D 11/15

(54) **Verfahren zur Herstellung eines durch Verwinden kaltverfestigten Stahlstabes, vorzugsweise Betonbewehrungsstabes, sowie nach diesem Verfahren hergestellter Stab**

(71) Anmelder: Wischin, Erhard-Peter, A-1030 Wien (AT)
(72) Erfinder: Wischin, Erhard-Peter, A-1030 Wien (AT)
(74) Vertreter: Gibler, Ferdinand, Dipl.Ing. Dr. techn.

(57) **Zusammenfassung**

Das Verfahren umfaßt die Herstellung eines durch Verwinden kaltverfestigten Stahlstabes.

Zwecks Abbaues der bei einer solchen Kaltverfestigung auftretenden inneren Spannungen wird der Stab in zumindest zwei zeitlich aufeinanderfolgenden, voneinander gesonderten Arbeitsgängen je einer Verwindung unterzogen, und zwar erfolgen bevorzugterweise die Verwindungen aufeinanderfolgender Arbeitsgänge in jeweils gegenläufigen Drehrichtungen.

Gleichzeitig mit dem Verwinden kann in an sich bekannter Weise auf den Stab ein axialer Zug ausgeübt werden.

Man kann die Arbeitsgänge unmittelbar hintereinander durchführen oder zwischen den Arbeitsgängen eine Pause einhalten, innerhalb derer weitere dem Abbau der inneren Spannungen dienende Behandlungen des Stabes durchführbar sind.

Der Stab besitzt einen runden oder nahezu runden Querschnitt und trägt an seiner Oberfläche eine durch Warmwalzen aufgebrachte, aus Schräg- und gegebenenfalls Längsrippen bestehende Profilierung zur Verbesserug der Haftung im Beton.

## Beschreibung

Die Erfindung betrifft ein Verfahren zur Herstellung eines durch Verwinden kaltverfestigten Stahlstabes, vorzugsweise Betonbewehrungsstabes, sowie einen nach diesem Verfahren hergestellten Stab.

Die Anforderungen an Betonbewehrungsstäbe steigen mit der Entwicklung des Stahlbetons, die unter anderem auch auf dem Einsatz besseren Zementes und besserer Verarbeitungsmthoden basiert. Glaubte man früher, daß man mit Arbeitsspannungen für den Stahl schlaffer Bewehrungen mit Größenordnungen von 240 N/mm² bis zu 300 _{N/}mm² das Auslangen findet, so sind heute Werte, die darüber liegen, üblich. Dessen ungeachtet will man aber mit Recht für die Betonbewehrungen die jetzt üblichen Verformungscharakteristiken und Ermüdungseigenschaf= ten beibehalten, um ein Versagen im Sprödbruch auch unter extremen Belastungsfällen der stahlbewehrten Betonkonstruk= tionen auszuschließen. Dazu gesellt sich die Forderung nach Schweißbarkeit, um Bewehrungen vorfertigen zu können. Stähle, die zum Stab gewalzt (und zum Teil nachbehandelt) sind, sollen Streckgrenzen von 550 bis 650 N/mm² aufweisen.

Für die Herstellung solcher hochwertiger Betonbewehrungsstäbe gibt es verschiedenerlei Wege: Der Stahl selbst kann durch Legierungen auf jene Festigkeitswerte gebracht werden, die erforderlich sind, wobei die Verformungswerte beibehalten und die Schweißbarkeit gewährleistet werden kann. Hiezu sind Legierungskomponenten erforderlich, die zum Teil kostspielig und selten sind, weil insbesondere das Kriterium der Schweiß= barkeit aber auch die erwünschten Verformungseigenschaften nur durch gewisse Legierungskombinationen erzielbar sind. Hier ist die Möglichkeit einer Verwechslung von Legierungs= komponenten im Herstellungsprozeß aber auch von Vormaterialien (Knüppel) im Walzwerk durchaus gegeben.

Eine zweite Möglichkeit bietet sich durch eine kontrollierte Wasserkühlung des Materiales nach dem Verlassen des letzten Stiches im Warmwalzwerk; da ist man zwar von Legierungskompo= nenten weitgehend unabhängig, wird aber unmittelbar von der Güte und Genauigkeit der Wasserkühlung abhängig; außerdem sind die erforderlichen Kühlanlagen ortsfest hinter der Walz= straße einzubauen und können nur dann verwendet werden, wenn speziell Betonbewehrungen auf der Walzstraße gewalzt werden. Dies ist aber ständig nur bei wenigen Spezialwalzstraßen der Fall, ansonsten liegt der Anteil der Bewehrungsstäbe am Gesamt= walzprogramm manchmal unter 20%, wodurch dann die Kühlanlagen nur zu selten ausgenützt werden können. Dazu kommt, daß Kalt= härtungsprozesse nicht linear mit dem Durchmesser des zu härtenden Walzmateriales zunehmen, sondern mit dritter, vielleicht auch zweiter Potenz. Weil die Walzgeschwindigkeit für die Fertigstiche an einer Straße nur in geringen Grenzen schwankt, müssen Durchmessergruppen mit derselben Geschwin= digkeit das Endwalzgerüst verlassen, d.h. die Kühlanlage muß auf den größten Durchmesser abgestimmt sein, sie wird somit nur selten mit voller Leistung, die dem Investitionsaufwand entspricht, eingesetzt werden können.

Seit langem bewährt sich das Verfahren der Kaltverfestigung von Bewehrungsstäben, demzufolge ein Profil (geringen Durch= messers) gezogen oder geprägt bzw. - bei größeren Durchmessern - verdreht wird, wobei im letztgenannten Fall dem ursprünglich geraden Material so viele Umdrehungen als bleibende Verdrehung erteilt werden, daß allenfalls vorhandene Längsrippen einen schraubenlinienförmigen Verlauf erhalten mit einer Ganghöhe, die etwa dem zehnfachen Stabdurchmesser entspricht. Durch den Einsatz von Schaltgetrieben kann man dabei das Drehmoment= erfordernis dem Stabdurchmesser anpassen und die erforderlichen Verdrehvorrichtungen auf die zu erwartenden Quantitäten ab= stimmen.

Schon vor längerer Zeit wurde versucht, bei einem vorgegebenen Ausgangsmaterial die Streckgrenze, die Zugfestigkeit sowie die Dehn- und Ermüdungswerte zu verbessern, indem der kalt zu ver= drehende Stab vor, während oder nach der Kaltverdrehung auf den oben erwähnten Verwindegrad von etwa dem zehnfachen Stab= durchmesser (lOd) einer Längsreckung um einige Prozent unterzogen wurde. Dies hat eine geringfügig verbesserte Streckgrenze bei Einhaltung der derzeit als erforderlich erachteten Dehn- und Ermüdungswerte zur Folge, sofern diese Längsreckung nach Ab= schluß der Verwindung aufgebracht wird, wobei ein gewisser _{Z}eiteinfluß vorhanden zu sein scheint: Läßt man das Material z.B. zwischen der Verwindung und dem Längsrecken einige Minuten ruhen, so stellen sich offenbar höhere Streckgrenzen-Werte ein als wenn die Längsreckung unmittelbar nach Beendigung des Verwindens aufgebracht wird.

Daraus ist schon ein Nachteil dieses Vorganges ersichtlich: Zwei voneinander gesonderte verschiedene Kalthärtungsprozesse müssen mit verschiedenen Einrichtungen am Stab durchgeführt werden.

Es wurde auch der naheliegende Weg versucht, die Anzahl der Umdrehungen, die auf die Längeneinheit des Stabes aufgebracht wurden, zu vergrößeren, z.B. zu verdoppeln, also etwa eine Ganghöhe von nur 5d zu erzeugen. Schon 1950 wurde über solche Versuche berichtet und festgestellt, daß sich hiebei sowohl der Abstand zwischen Streckgrenze und Zugfestigkeit zu sehr verringert (er muß wenigstens 10% betragen) als auch die Dehn= werte sehr stark absinken, weil offenbar durch das Verwinden in jenen Bereichen, die nachher zu einer sichtbaren Ganghöhe von 5d führen, die Zugfestigkeit nur mehr wenig, die Streck= grenze aber stärker angehoben wird und die Dehnfähigkeit aber stark absinkt. Diese Dehnfähigkeit soll im übrigen, wie sich in der Zwischenzeit in der Praxis eingeführt hat, in fünferlei Kennwerten festgehalten werden: Jene Dehnung, die am Pro= portionalstab mit einer Länge von 5d auftritt, die Gleichmaß= dehnung, also jene Dehnung, die der Stab erfährt, an einer Stelle, die durch die Einschnürung in der Nähe des Bruches nicht beeinflußt ist, ferner die Einschnürung der Bruchflächen und die Rückbiegefähigkeit um einen gegebenen Dorndurchmesser mit zwischengeschalteter künstlicher Alterung. Die Rückbiege= fähigkeit wird als eine Bestehungs-Probe ermittelt: Entweder besteht der Stab die Rückbiegung um einen Dorn gegebenen Durch= messers oder er bricht; alle anderen Proben ergeben unmittelbare Werte. Es scheint bei kaltverfestigten Stäben die Rückbiege= fähigkeit durch die Einschnürung besser als durch die Dehnung definiert zu werden.

Der Erfindung liegt nun die Erkenntnis zugrunde, daß beson= ders gute Werte hinsichtlich der Dehnfähigkeit und Rückbiege= fähigkeit des Stabes erzielt werden können, wenn die Ver= windung des Stabes hinsichtlich ihrer Durchführung zeitlich gegliedert und sinnvoll in zielführende Phasen unterteilt wird.

Dem wesentlichsten Erfindungsmerkmal zufolge wird der Stab in zumindest zwei zeitlich aufeinanderfolgenden, voneinander gesonderten Arbeitsgängen je einer Verwindung unterzogen.

Es hat sich gezeigt, daß eine solche Aufteilung des Gesamt= verwindevorganges in Phasen außerordentlich zu einem Abbau innerer Spannungen und zu einer Beruhigung des Stabgefüges beizutragen vermag. Bei einer sinnvollen Wahl und Gestaltung dieser Arbeitsgänge und bei einer zielstrebigen Abstimmung dieser Arbeitsgänge aufeinander können optimale Kennwerte erzielt werden, wobei im Rahmen der Erfindung hinsichtlich der Art und der Durchführung dieser Arbeitsgänge außerordentlich zahlreiche Möglichkeiten offenstehen.

Insbesondere hat es sich im Rahmen der Erfindung gezeigt, daß es sehr wohl möglich ist, auf einen Stab eine Anzahl von Umdrehungen pro Längeneinheit aufzubringen, die dem Verwinde= grad 5d entspricht, ohne daß dadurch das Streckgrenzenver= hältnis zu klein wird und ohne daß die Dehnungswerte unter das vorgegebene Maß absinken.

Gemäß einer besonders bevorzugten Ausführungsform des Ver= fahrens und einem sehr wesentlichen weiteren Erfindungsmerkmal wird dies dadurch ermöglicht, daß die Verwindungen aufeinan= derfolgender Arbeitsgänge in jeweils gegenläufigen Dreh= richtungen durchgeführt werden.

Bei dieser Ausführungsform des erfindungsgemäßen Verfahrens ergeben sich, wie später noch dargelegt werden wird, erheb= lich günstigere Kennwerte im Vergleich zu Stäben, die mit der gleichen Anzahl von Umdrehungen in ein und derselben Richtung verwunden wurden.

Die in einem späteren Arbeitsgang erfolgende Verwindung kann dabei bis zu einem größeren Verwindungsgrad durchgeführt werden als die in einem vorhergehenden Arbeitsgang durchge= führte Verwindung.

Der Verwindungsgrad sollte etwa das Dreißig- bis Sechsfache des Stabdurchmessers betragen.

Die Gründe für die Verbesserung der Kennwerte des Stabes mögen darin liegen, daß die Fasern nahe dem Stabrand durch die Verwindung in einer Richtung auf einen Verwindegrad von 5d bereits überdehnt sind und Desintegrationserscheinungen zeigen (also nicht mehr eine Festigkeitszunahme durch Näher= rücken der Körner an ihre Grenzen), wogegen bei dem der Erfindung zugrundeliegenden Hin- und Herverwinden auf genau vorbestimmte Verwindungsgrade die Desintegration der randnahen Fasern nicht stattfindet und die dem Kern des Stabes näher liegenden Teile eine stärkere Kaltverfestigung mitmachen und so zum Tragvermögen des Gesamtstabes stärker beitragen als bei Anwendung anderer Verfahren bzw. es kommen andere Teile der Korngrenzen der einzelnen Körner in besseren Kontakt zum Nachbarn ohne daß schon angenäherte Teile aufgerissen werden. Dazu kommt, daß nach diesem Verfahren die Streckgrenze (wie beim Verdrehen in einer Richtung) gleich der Stauchgrenze ist, was nicht der Fall wäre, belastete man den Stab der Länge nach auf mehrere Prozent bleibender Dehnung, um auf diese Weise eine Kaltverfestigung zu erzielen. Es ist leicht einzusehen, daß Stäbe, die auf Druck weniger belastbar sind (Bauschinger-Effekt) als auf Zug, im Stahlbetonbau als Bewehrung unbrauchbar sind. Es zeigen diese Ausarbeitungen jedoch, daß Kaltverfestigungen durch Dehnung im plastischen Bereich über mehrere Achsen gleichzeitig oder nacheinander im technischen Bereich äußerst selten vorkommen und daher in der Forschung noch wenig erfaßt sind.

Fallweise mag es sich empfehlen, gleichzeitig mit dem Ver= winden in an sich bekannter Weise durch Ausübung eines axialen Zuges ein Recken bzw. Strecken des Stabes durchzuführen.

Im Rahmen der Erfindung kann man die Arbeitsgänge - vorzugs= weise bei Aufrechterhaltung der axialen Zugkraft - unmittelbar hintereinander durchführen, es mag aber gegebenenfalls vorteil= hafter sein, zwischen den Arbeitsgängen - vorzugsweise in einem entspannten Zustand des Stabes - eine Pause von minde= stens 10 s einzuhalten.

In einer solchen Pause, also zwischen zwei voneinander geson= derten Verwindevorgängen, kann eine, vorzugsweise dem Aus= gleich bzw. Abbau innerer Spannungen dienende Behandlung des Stabes,z.B. eine Temperaturbehandlung, wie eine Wärmebehandlung, künstliche Alterung od.dgl., oder eine Kaltverfestigung, wie eine Reckung, Streckung, ein Bestrahlung , z.B. mit Ultraschallwellen usw. durchgeführt werden.

Schließlich erstreckt sich die Erfindung auch auf einen nach dem erfindungsgemäßen Verfahren hergestellten Stab.

Allen hochwertigen Stäben ist gemeinsam, daß sie nicht pris= matisch sein sollen, sie müssen mit Schrägrippen nach ganz bestimmten, bewährten Formen ausgestattet sein, die eine guteverankerung der Bewehrung im Beton sicherstellen, aber gleichzeitig die Verformungs- und Ermüdungswerte nicht oder nur geringfügig herabsetzen. Als Stand der Erkenntnis gilt, daß Schrägrippen, die mehr als 45° zur Stabachse geneigt sind und/oder von anderen Rippen, z.B. Längsrippen, gekreuzt werden, die Verformungs- und Ermüdungseigenschaften wesentlich verschlechtern. Die äußere Form, die Oberflächengestaltung, solcher Stäbe wird bei den kaltverdrehten Stäben durch die Schraubenlinienform nach der Kaltverdrehung anders sein als im warmgewalzten Zustand, woraus sich ergibt, daß diese Stäbe und ihr Herstellungsverfahren äußerlich eindeutig erkennbar sind und die Stäbe nicht mit unverdrehten Stäben verwechselt werden können. Außerdem ergibt eine Kaltverdrehung zwangs= läufig eine gewisse Materialkontrolle, weil Walzfehler, die ein gewisses Maß überschreiten, oder Ungänzen, die aus dem Stahl-Vormaterial kommen, während des Verwindens zum Abreißen des Stabes führen, womit diese Stäbe ausgeschieden werden, wogegen eine solche durchgreifende Kontrolle bei den legier= ten warmgewalzten oder durch Wasserkühlung gehärteten Stäben nicht stattfindet. Der kaltverdrehte Stab zeigt also sein Herstellungsverfahren selbst durch seine äußere Gestaltung an.

Ein erfindungsgemäßer Stab, insbesondere Betonbewehrungsstab mit rundem oder nahezu rundem, vieleckigem Querschnitt ist demnach dadurch gekennzeichnet, daß er in an sich bekannter Weise an seiner Oberfläche eine durch Warmwalzen aufgebrachte Profilierung, vorzugsweise eine aus Schräg- und gegebenenfalls Längsrippen bestehende Profilierung, aufweist.

Weist ein solcher Stab Scharen gleichsinnig geneigt ver= laufender Schrägrippen auf, dann ist er im Sinne der Schräg= neigung dieser Schrägrippen in bezug zur Stabachse verwunden.

Die Kennwerte von Stäben, die nach der bevorzugten Aus= führungsform des Verfahrens behandelt wurden, sind in der nachstehenden Tabelle zusammengefaßt, wobei mit 0 der Stab= durchmesser, mit σₛ die Streckgrenze, mit σ_{z} die Zugfestigkeit, mit t₅ die Bruchdehnung gemessen über eine dem fünffachen Stab= durchmesser entsprechende Länge, mit σ₁₀ die Bruchdehnung gemessen über eine dem zehnfachen Stabdurchmesser entsprechende Länge, mit δ_{g1} die obenerwähnte Gleichmaßdehnung, mit die Brucheinschnürung und mit R jener Dorndurchmesser bezeichnet ist., um den der Rückbiegeversuch erfolgreich bestanden wurde. Die nicht eingetragenen Werte dieser Tabelle waren infolge Bruches der Stäbe im Bereich der Einspannung nicht meßbar.

Gemäß dieser bevorzugten Ausführungsform des Verfahrens wurden die Stäbe, die während des Verwindens unter geringer Zugein= wirkung standen, zunächst in der einen Richtung verwunden, bis ein Verwindegrad von 30 bis 10 d erreicht war, dann wurde derselbe Stab, nachdem er sich elastisch zurückgedreht hatte, was ohne Ausspannen des Stabes aus der Verwindemaschine erfolgte, in der gegenläufigen Richtung so lange verwunden, bis der Ver= windegrad von etwa 10d erreicht war.

Es ergaben sich dann folgende Verbesserungen der Ausgangscha= rakteristik, wobei als Vergleichsbasis das derzeit übliche Verwinden auf einen Verwindegrad von 10d in nur einer Richtung gewählt wurde:

Es zeigt sich, daß ein gegebenes Ausgangsmaterial, das die Kriterien der Schweißbarkeit erfüllt, auf diese Weise zu einem warmgewalzten und nachher in doppeltem Sinn kalt= verfestigten Betonbewehrungsstahl führen kann, dessen schraubenförmig verlaufende Rippen etwa jene Neigung an= nehmen, die hinsichtlich der Verformungsmöglichkeiten und auch der Ermüdungsfestigkeit unbedenklich sind. Verglichen mit einem auf 10 d Ganghöhe - wie bisher üblich - verwundenen Stab nimmt beispielsweise bei einem Stab mit 18 mm Durch= messer die Streckgrenze um 13%, die Zugfestigkeit um 7% zu, die Bruchdehnung G₁₀ um 25% ab usw. Verdreht man den Stab in einer Richtung auf etwa 5d Ganghöhe, bringt also gleich viel Umdrehungen pro Längeneinheit auf, wie beim Verdrehen in beiden Richtungen, ergibt sich zwar eine Steigerung der Streckgrenze von 24%, jedoch ein Abfall der Dehnungswerte δ₁₀ um 75% und δ₅ um 79%, sowie eine Minderung der besonders wichtigen Rückbiegefähigkeit auf einen Dorndurch= messer von 6 mm.

## Patentansprüche

1. Verfahren zur Herstellung eines durch Verwinden kalt= verfestigten Stahlstabes, vorzugsweise Betonbewehrungs= stabes, dadurch gekennzeichnet, daß der Stab in zumindest zwei zeitlich aufeinanderfolgenden, voneinander geson= derten Arbeitsgängen je einer Verwindung unterzogen wird.

2. Verfahren nach Anspruch l, dadurch gekennzeichnet, daß die Verwindungen aufeinanderfolgender Arbeitsgänge in jeweils gegenläufigen Drehrichtungen durchgeführt werden.

3. Verfahren nach Anspruch 1 oder 2, dadurch gekennzeichnet, daß die in einem späteren Arbeitsgang erfolgende Ver= windung bis zu einem größeren Verwindungsgrad durchge= führt wird als die in einem vorhergehenden Arbeitsgang durchgeführte Verwindung.

4. Verfahren nach einem der Ansprüche 1 bis 3, dadurch ge= kennzeichnet, daß der Verwindungsgrad das Dreißig- bis Sechsfache des Stabdurchmessers beträgt.

5. Verfahren nach einem der Ansprüche 1 bis 4, dadurch ge= kennzeichnet, daß gleichzeitig mit dem Verwinden in an sich bekannter Weise durch Ausübung eines axialen Zuges ein Recken(Strecken) des Stabes durchgeführt wird.

6. Verfahren nach einem der Ansprüche 1 bis 5, dadurch gekennzeichnet, daß die Arbeitsgänge, vorzugsweise bei Aufrechterhaltung der axialen Zugkraft, unmittelbar hintereinander durchgeführt werden.

7. Verfahren nach einem der Ansprüche 1 bis 5, dadurch gekennzeichnet, daß zwischen den Arbeitsgängen, vorzugs= weise in entspanntem Zustand, eine Pause von mindestens 10 s eingehalten wird.

8. Verfahren nach einem der Ansprüche 1 bis 7, dadurch gekennzeichnet, daß zwischen zwei voneinander gesonderten Verwindevorgängen eine, vorzugsweise dem Ausgleich bzw. Abbau innerer Spannungen dienende Behandlung des Stabes, z.B. eine Temperaturbehandlung, wie eine Wärme= behandlung, künstliche Alterung od.dgl., oder eine Kaltverfestigung, wie eine Reckung, Streckung, ein Kaltwalzen od.dgl., oder eine Bestrahlung, z.B. mit Ultrakurzwellen, durchgeführt wird.

9. Nach dem Verfahren gemäß eines der Ansprüche 1 bis 9 hergestellter Stab, insbesondere Betonbewehrungsstab, mit rundem oder nahezu rundem, vieleckigem Querschnitt, dadurch gekennzeichnet, daß der Stab in an sich bekannter Weise an seiner Oberfläche eine durch Warmwalzen aufgebrachte Profilierung, vorzugsweise eine aus Schräg- und gegebenen= falls Längsrippen bestehende Profilierung, aufweist.

10. Stab nach Anspruch 9, mit Scharen gleichsinnig geneigt verlaufender Schrägrippen, dadurch gekennzeichnet, daß der Stab im Sinne der Schrägneigung dieser Schrägrippen in bezug zur Stabachse verwunden ist.
